# EUROPÄISCHE PATENTSCHRIFT

(11) **EP 3 802 915 B1**
(45) Veröffentlichungstag und Bekanntmachung des Hinweises auf die Patenterteilung: **20.11.2024**
(21) Anmeldenummer: 19728707.1
(22) Anmeldetag: 07.06.2019
(51) Int. Cl.: C23C 22/78, C23C 22/36

(54) **WÄSSRIGE DISPERSION ZUR AKTIVIERUNG EINER METALLOBERFLÄCHE UND VERFAHREN ZU DESSEN PHOSPHATIERUNG**
AQUEOUS DISPERSION FOR ACTIVATING A METAL SURFACE AND METHOD FOR ITS PHOSPHATING
DISPERSION AQUEUSE D'ACTIVATION D'UNE SURFACE MÉTALLIQUE ET SON PROCÉDÉ DE PHOSPHATATION

(30) Priorität: 11.06.2018 EP 18176991
(43) Veröffentlichungstag der Anmeldung: 14.04.2021
(73) Patentinhaber: Henkel AG & Co. KGaA, 40589 Düsseldorf (DE)
(72) Erfinder: ANGENENDT, Christina, 47638 Straelen (DE); BROUWER, Jan-Willem, 47877 Willich (DE); BUSSMANN, Hendrik, 21107 Hamburg (DE); CZIKA, Franz-Adolf, 41470 Neuss (DE); POSNER, Ralf, 41540 Dormagen (DE); SINNWELL, Sebastian, 40239 Düsseldorf (DE); WAPNER, Kristof, 40589 Düsseldorf (DE)
(86) Internationale Anmeldenummer: PCT/EP2019/065005
(87) Internationale Veröffentlichungsnummer: WO 2019/238573

(56) Entgegenhaltungen:
- EP-A1- 1 378 586
- EP-A1- 1 566 466
- US-A1- 2015 064 445

## Beschreibung

Vorliegende Erfindung betrifft eine wässrige Dispersion als Konzentrat für die Aktivierungsstufe einer Phosphatierung von Metalloberflächen enthaltend einen dispergierten partikulären Bestandteil und einen Verdicker, wobei der partikuläre Bestandteil neben dispergierten anorganischen Verbindungen polyvalenter Metall-Kationen polymere organische Verbindungen als Dispergierhilfsmittel enthält, die zumindest zum Teil zusammengesetzt sind aus Styrol und/oder einem α-Olefin mit nicht mehr als 5 Kohlenstoffatomen sowie Maleinsäure, dessen Anhydrid und/oder dessen Imid und die zusätzlich Polyoxyalkylen-Einheiten aufweisen. Die wässrige Dispersion ist ferner gekennzeichnet durch einen D50-Wert oberhalb von 10 µm. Weiterhin betrifft die vorliegende Erfindung ein Verfahren zur korrosionsschützenden Vorbehandlung der Oberflächen eines metallischen Materials, insbesondere zur Zinkphosphatierung.

Die schichtbildende Phosphatierung ist ein seit Jahrzehnten ausgeübtes und intensiv untersuchtes Verfahren zur Aufbringung kristalliner korrosionsschützender Überzüge auf metallischen Oberflächen, insbesondere auf Werkstoffen der Metalle Eisen, Zink und Aluminium. Die für den Korrosionsschutz besonders etablierte Zinkphosphatierung erfolgt in einer Schichtdicke von einigen wenigen Mikrometern und beruht auf einer korrosiven Beize des metallischen Werkstoffes in einer sauren wässrigen Zusammensetzung enthaltend Zink-Ionen und Phosphate. Im Verlauf der Beize entsteht an der Metalloberfläche eine alkalische Diffusionsschicht, die sich in Lösungsinnere erstreckt, und innerhalb der sich schwerlösliche Kristallite bilden, die unmittelbar an der Grenzfläche zum metallischen Werkstoff präzipitieren und dort weiter aufwachsen. Zur Unterstützung der Beizreaktion auf Werkstoffen des Metalls Aluminium sowie zur Maskierung des Badgiftes Aluminium, das in gelöster Form die Schichtbildung auf Werkstoffen des Metalls stört, werden häufig wasserlösliche Verbindungen hinzugesetzt, die eine Quelle für Fluorid-Ionen darstellen. Die Zinkphosphatierung wird stets mit einer Aktivierung der metallischen Oberflächen des zu phosphatierenden Bauteils eingeleitet. Die nasschemische Aktivierung erfolgt dabei konventionell durch In-Kontakt-Bringen mit kolloidalen, wässrigen Lösungen von Phosphaten ("Aktivierungsstufe"), die insofern auf der Metalloberfläche immobilisiert, in der nachfolgenden Phosphatierung als Wachstumskeim für die Ausbildung des kristallinen Überzuges innerhalb der alkalischen Diffusionsschicht dienen. Geeignete Dispersionen sind dabei kolloidale zumeist neutrale bis alkalische wässrige Zusammensetzungen auf Basis von Phosphat-Kristalliten, die in ihrer Kristallstruktur nur geringe kristallographische Abweichungen von der Art der abzuscheidenden Zinkphosphatschicht aufweisen. Neben dem in der Literatur häufig als Jernstedt Salz bezeichnetem Titanphosphat eignen sich auch wasserunlösliche bi- und trivalente Phosphate als Ausgangsmaterialien für die Bereitstellung einer kolloidalen Lösung, die geeignet ist, eine Metalloberfläche für die Zinkphosphatierung zu aktivieren. So lehrt die WO 98/39498 A1 in diesem Zusammenhang insbesondere bi- und trivalente Phosphate der Metalle Zn, Fe, Mn, Ni, Co, Ca und Al, wobei technisch bevorzugt Phosphate des Metalls Zink zur Aktivierung für eine nachfolgende Zinkphosphatierung verwendet werden.

Jede Art der schichtbildenden Phosphatierung als Prozessfolge von Aktivierung und Zinkphosphatierung weist ihre Eigenart auf, die speziell bei der Behandlung von Bauteilen, die aus einem Mix verschiedener metallischer Materialien zusammengesetzt sind, oder auch bei der Behandlung neuartiger Werkstoffe bedeutsam wird. Geschlossene kristalline Zinkphosphatüberzüge können auf Stahloberflächen von mit Jernstedt Salzen aktivierten Bauteilen dann nicht mehr gebildet werden, wenn im Zinkphosphatierbad der Anteil an gelöstem Aluminium einen bestimmten Schwellenwert, beispielsweise bei Bauteilen mit hohem Aluminiumanteil, überschreitet, so dass auf eine Aktivierung gemäß der WO 98/39498 A1 ausgewichen werden muss. Eine solche Aktivierung erbringt auch den Vorteil, dass im Vergleich zur Aktivierung mit Jernstedt-Salzen dünnere und besser vor Korrosion schützende Phosphatüberzüge auf den Aluminiumoberflächen erzielt werden. Eine Aktivierung mit bi- und trivalenten Phosphaten liefert jedoch in Zinkphosphatierungsbädern, in denen auch schichtbildend Oberflächen von Aluminium behandelt werden sollen, häufig defektreiche Überzüge auf den Zinkoberflächen, die sich dadurch kennzeichnen, dass lose Anhaftungen von Bestandteilen des Zinkphosphatüberzuges beobachtbar sind, die in der nachfolgenden Tauchlackierung die Lackhaftung auf den Zinkoberflächen merklich herabsetzen. Des Weiteren werden die losen aus Phosphaten bestehenden Anhaftungen teilweise in eine der Zinkphosphatierung nachfolgende Tauchlackierung überschleppt und dort wiederum teilweise in der wässrigen Bindemitteldispersion aufgelöst. Die durch Überschleppung in die Tauchlackierung eingetragenen gelösten Phosphate können zum einen die Abscheidecharakteristik der dispergierten Lackbestandteile negativ beeinflussen und zum anderen die Effektivkonzentration essentieller Katalysatoren / Vernetzer auf Basis ausgewählter Schwermetalle durch Ausfällungsreaktionen herabsetzen. Eine Überschleppung von Phosphaten kann also ursächlich für erhöhte Einbrenntemperaturen sein, insbesondere für Tauchlacke, die neben dem dispergierten Harz wasserlösliche oder wasserdispergierbare Salze von Yttrium und/oder Bismut enthalten.

Die EP 1 566 466 A1 lehrt die Aktivierung für eine schichtbildende Zinkphosphatierung auf Basis einer Dispersion von Zinkphosphat-Partikeln, die einen D50-Wert nicht oberhalb von 3 µm besitzen, die für Aluminiumsubstrate gut geeignet ist. In einer Ausführungsform ist ein Copolymer auf Basis von Carboxyl-Gruppen enthaltenden Monomeren und beispielswiese Styrol zur Stabilisierung der Dispersion enthalten.

Aber auch bei allen anderen Phosphatierverfahren, beispielsweise bei einer Zinkphosphatierung von Verbundstrukturen, die auf den Oberflächen der Werkstoffe, die aus Aluminium gefertigt sind, nicht-schichtbildend eingestellt ist, besteht bezüglich der etablierten nasschemischen Verfahren zur Aktivierung weiterhin Bedarf, die wässrigen Dispersionen, aus denen die Anwendungsbäder zur Aktivierung angesetzt werden, als solche weitergehend gegen Sedimentation zu stabilisieren oder hinsichtlich ihrer Eigenschaft, Metalloberflächen für die Phosphatierung zu aktivieren, zu optimieren. Letzterer Aspekt beinhaltet zunächst die Fähigkeit, eine sowohl möglichst gleichmäßige als auch umfassende Aktivierung der zu phosphatierenden Metalloberflächen und damit die Ausbildung homogener, feinkristalliner Überzüge in der Phosphatierstufe herbeizuführen, so dass bei hervorragenden Lackhaftungseigenschaften zusätzlich ein hoher elektrischer Durchtrittswiderstand und auf diese Weise ein entsprechend guter Umgriff des Lackes in der nachfolgenden Elektrotauchlackierung realisiert ist. Zusätzlich soll eine hinreichende Aktivierung mit einem möglichst geringen Einsatz der aufwendig hergestellten und stabilisierten wässrigen Dispersion, die als Konzentrat des Anwendungsbades dient, einhergehen. Hinsichtlich der Stabilisierung eines solchen Konzentrats gegenüber Sedimentation stellt sich immer wieder die Schwierigkeit, bereits sedimentierte Aktivkomponenten nach längerer Standzeit auf einfache Weise zu redispergieren und für die Aktivierung verfügbar zu machen. Gleichzeitig muss das Konzentrat verfahrenstechnisch handhabbar und insbesondere nach Redispergierung zur Nachdosierung in das Anwendungsbad der Aktivierung gut pumpbar sein.

Dieses komplexe Aufgabenprofil wird überraschenderweise durch die Kombination eines spezifischen polymeren Dispergierhilfsmittels in Gegenwart eines Verdickers gelöst. Diese spezielle Kombination gewährleistet über die Assoziation der dispergierten, die Aktivierung einer Metalloberfläche bei In-Kontakt-Bringen herbeiführenden Primärpartikeln zu stabilisierten Agglomeraten das geforderte Fließverhalten und die notwendige Stabilität gegenüber Sedimentation. Außerdem gewährleistet das spezifische Dispergierhilfsmittel, dass bei Herabsetzung der Konzentration der Bestandteile der Dispersion, beispielsweise durch Verdünnen mit Wasser, Primärpartikel aus den Agglomeraten sukzessive freigesetzt werden, ohne jedoch ihre Stabilisierung gegenüber Sedimentation einzubüßen.

Die vorliegende Erfindung betrifft daher in einem ersten Aspekt eine wässrige Dispersion mit einem D50-Wert von mehr als 10 µm enthaltend
(a) mindestens 5 Gew.-% eines dispergierten partikulären Bestandteils umfassend
   (a1) mindestens eine partikuläre anorganische Verbindung eines polyvalenten Metall-Kations, und
   (a2) mindestens eine polymere organische Verbindung, die zumindest zum Teil zusammengesetzt ist aus Styrol und/oder einem α-Olefin mit nicht mehr als 5 Kohlenstoffatomen sowie Maleinsäure, dessen Anhydrid und/oder dessen Imid und die zusätzlich Polyoxyalkylen-Einheiten aufweist,
   sowie
(b) mindestens einen Verdicker.

Der dispergierte partikuläre Bestandteil (a) der wässrigen Dispersion gemäß der vorliegenden Erfindung ist derjenige Feststoffanteil, der nach Trocknung des Retentats einer Ultrafiltration eines definierten Teilvolumens der wässrigen Dispersion mit einer nominalen Ausschlussgrenze von 10 kD (NMWC, Nominal Molecular Weight Cut Off) verbleibt. Die Ultrafiltration wird unter Zuspeisung von entionisiertem Wasser (κ < 1µScm⁻¹) solange durchgeführt, bis im Filtrat eine Leitfähigkeit unterhalb von 10 µScm⁻¹ gemessen wird.

Im Rahmen der vorliegenden Erfindung ist eine organische Verbindung polymer, wenn ihre gewichtsmittlere Molmasse größer als 500 g/mol ist. Die Molmasse wird dabei über die mit Größenausschlußchromatographie mit konzentrationsabhängigem Brechungsindex-Detektor bei 30 °C experimentell festgestellte und gegen Polyethylenglykol-Standards kalibrierte Molmassenverteilungskurve einer Probe der jeweiligen Bezugsgröße bestimmt. Die Auswertung der Molmassenmittelwerte erfolgt rechnergestützt nach der Streifenmethode mit einer Kalibrierkurve der 3. Ordnung. Als Säulenmaterial eignet sich hydroxyliertes Polymethacrylat sowie als Eluent eine wässrige Lösung aus 0,2 mol/L Natriumchlorid, 0,02 mol/L Natriumhydroxid, 6,5 mmol/L Ammoniumhydroxyd.

Die erfindungsgemäße wässrige Dispersion enthält in ihrer Funktion als Konzentrat für die Aktivierungsstufe der Phosphatierung eine ausreichende Menge an partikulären Bestandteilen (a), wobei diesbezüglich ein Anteil von vorzugsweise mindestens 10 Gew.-%, besonders bevorzugt mindestens 15 Gew.-% vorteilhafter ist. Ein Anteil an partikulären Bestandteil (a) oberhalb von 40 Gew.-% sollte wegen der dann üblicherweise schlechteren verfahrenstechnischen Handhabbarkeit der Dispersion nicht eingestellt werden. Besonders bevorzugt beträgt der Anteil des partikulären Anteils daher nicht mehr als 30 Gew.-%. Mengenangaben hinsichtlich der Zusammensetzung der erfindungsgemäßen wässrigen Dispersion beziehen sich im Rahmen der vorliegenden Erfindung stets auf die Dispersion als Bezugsgröße, insoweit eine andere Bezugsgröße nicht explizit vorgegeben ist.

Üblicherweise bevorzugt ist für die Aktivierung die Verwendung polyvalenter Metall-Kationen in Form von Phosphaten, die für die Aktivierung mit einem entsprechend hohen Anteil im partikulären Bestandteil (a) enthalten sind. Demgemäß ist die mindestens eine partikuläre anorganische Verbindung (a1) des dispergierten partikulären Bestandteils (a) vorzugsweise zumindest teilweise aus Phosphaten zusammengesetzt. Der Anteil dieser Phosphate bezogen auf den dispergierten anorganischen partikulären Bestandteil berechnet als PO₄ beträgt vorzugsweise mindestens 25 Gew.-%, besonders bevorzugt mindestens 35 Gew.-%, insbesondere bevorzugt mindestens 40 Gew.-%, ganz besonders bevorzugt mindestens 45 Gew.-%.Der anorganische partikuläre Bestandteil der wässrigen Dispersion ist wiederum derjenige, der verbleibt, wenn der aus der Trocknung des Retentats der Ultrafiltration gewonnene partikuläre Bestandteil (a) in einem Reaktionsofen unter Zuführung eines CO₂-freien Sauerstoffstromes bei 900 °C ohne Beimischung von Katalysatoren oder anderen Zuschlagsstoffen solange pyrolysiert wird, bis ein Infrarot-Sensor im Auslass des Reaktionsofens ein mit dem CO₂-freien Trägergas (Blindwert) identisches Signal liefert. Die im anorganischen partikulären Bestandteil enthaltenen Phosphate werden nach Säureaufschluss desselben mit wässriger 10 Gew.-% HNO₃ Lösung bei 25 °C für 15 min als Phosphorgehalt mittels Atomemissionsspektrometrie (ICP-OES) unmittelbar aus dem Säureaufschluss bestimmt.

Die Aktivkomponenten der wässrigen Dispersion, die effektiv die Bildung eines geschlossenen Phosphatüberzuges auf den Metalloberflächen fördern und in diesem Sinne die Metalloberflächen aktivieren, sind wie bereits erwähnt vorzugsweise vornehmlich aus Phosphaten zusammengesetzt, die wiederum für die Ausbildung feinkristalliner Überzüge vorzugsweise zumindest teilweise Hopeit, Phosphophyllit, Scholzit und/oder Hureaulith, besonders bevorzugt zumindest teilweise Hopeit, Phosphophyllit und/oder Scholzit, insbesondere bevorzugt zumindest teilweise Hopeit und/oder Phosphophyllit und ganz besonders bevorzugt zumindest teilweise Hopeit umfassen. Eine bevorzugte Aktivierung im Sinne der vorliegenden Erfindung beruht also im Wesentlichen auf den in der erfindungsgemäßen wässrigen Dispersion enthaltenden Phosphaten in partikulärer Form. Die Phosphate Hopeit, Phosphophyllit, Scholzit und/oder Hureaulith können als Komponente (a1) zur Bereitstellung der erfindungsgemäßen wässrigen Dispersion als fein gemahlene Pulver oder als mit der polymeren organischen Verbindung (a2) als Dispergierhilfsmittel verriebene Pulverpaste in eine wässrige Lösung eindispergiert werden. Hopeite umfassen ohne Berücksichtigung von Kristallwasser stöchiometrisch Zn₃(PO₄)₂ sowie die Nickel- und Manganhaltigen Varianten Zn₂Mn(PO₄)₃, Zn₂Ni(PO₄)₃, wohingegen Phosphophyllit aus Zn₂Fe(PO₄)₃, Scholzit aus Zn₂Ca(PO₄)₃ und Hureaulith aus Mn₃(PO₄)₂ besteht. Die Existenz der kristallinen Phasen Hopeit, Phosphophyllit, Scholzit und/oder Hureaulith in der erfindungsgemäßen wässrigen Dispersion kann nach Abtrennung des partikulären Bestandteils (a) mittels Ultrafiltration mit einer nominalen Ausschlussgrenze von 10 kD (NMWC, Nominal Molecular Weight Cut Off) wie oben beschrieben und Trocknung des Retentats bis zur Massenkonstanz bei 105°C mittels röntgendiffraktometrischer Methoden (XRD) nachgewiesen werden.

Aufgrund der Präferenz für die Anwesenheit von Phosphaten, die Zink-Ionen umfassen und eine bestimmte Kristallinität aufweisen, ist es für die Bildung fest anhaftender kristalliner Zinkphosphatüberzüge nach erfolgter Aktivierung bevorzugt, wenn die erfindungsgemäße wässrige Dispersion mindestens 20 Gew.-%, vorzugsweise mindestens 30 Gew.-%, besonders bevorzugt mindestens 40 Gew.-% an Zink im anorganischen partikulären Bestandteil der wässrigen Dispersion bezogen auf den Phosphatanteil des anorganischen partikulären Bestanteils, berechnet als PO₄, enthält.

Eine Aktivierung im Sinne der vorliegenden Erfindung soll jedoch vorzugsweise nicht mittels kolloidaler Lösungen von Titanphosphaten erzielt werden, da anderenfalls die schichtbildende Zinkphosphatierung auf Eisen, insbesondere Stahl, nicht zuverlässig gelingt. In einer bevorzugten Ausführungsform des erfindungsgemäßen Verfahrens ist daher der Anteil an Titan im anorganischen partikulären Bestandteil der wässrigen Dispersion kleiner als 0,1 Gew.-%, besonders bevorzugt kleiner als 0,01 Gew.-% bezogen die wässrige Dispersion. In einer besonders bevorzugten Ausführungsform enthält die wässrige Dispersion der Aktivierung insgesamt weniger als 10 mg/kg, besonders bevorzugt weniger als 1 mg/kg an Titan.

Von Vorteil ist aufgrund der hervorragenden Dispergiereigenschaften der polymeren organischen Verbindungen (a2) ebenfalls, dass ein hoher Anteil an anorganischem partikulären Bestandteil realisiert werden kann, der wesentlich für die Aktivierung der Metalloberflächen ist. In der wässrigen Dispersion kann insoweit ein Anteil des dispergierten anorganischen partikulären Bestandteils von vorzugsweise mindestens 60 Gew.-%, besonders bevorzugt mindestens 80 Gew.-% bezogen auf die Menge des dispergierten partikulären Bestandteils (a) erfolgreich eingestellt werden.

Die erfindungsgemäße wässrige Dispersion ist charakterisiert über einen D50-Wert von mehr als 10 µm. Die in der Dispersion enthaltenden Agglomerate der dispergierten Partikel bedingen die für ihre Handhabbarkeit günstigen thixotropen Fließeigenschaften. Die Tendenz der Agglomerate bei geringer Scherung hochviskos zu sein, begünstigt ihre hohe Lagerfähigkeit, während der Verlust an Viskosität bei Scherung ihre Pumpbarkeit bedingt. Günstige Fließeigenschaften erhält man auch noch, wenn die Dispersion einen D90-Wert von 150 µm nicht wesentlich überschreitet, so dass erfindungsgemäß ein D90-Wert der wässrigen Dispersion von weniger als 150 µm, vorzugsweise weniger als 100 µm, insbesondere von weniger als 80 µm bevorzugt ist.

Der D50-Wert bzw. der D90-Wert bezeichnet im Rahmen der vorliegenden Erfindung den Teilchendurchmesser den 50 Vol.-% bzw. 90 Vol.-% der in der wässrigen Dispersion enthaltenden partikulären Bestandteile nicht überschreiten.

Der D50-Wert bzw. D90-Wert kann gemäß ISO 13320:2009 mittels Streulichtanalyse nach der Mie-Theorie aus volumengewichteten kumulativen Partikelgrößenverteilungen unmittelbar nach Verdünnung der Dispersion auf einen dispergierten partikulären Bestandteil von 0,05 Gew.-% mit einer entsprechenden Menge an entionisiertem Wasser (κ < 1µScm⁻¹) bei 20 °C bestimmt werden, wobei sphärische Partikel und ein Brechungsindex der streuenden Partikel von no = 1,52 - i 0,1 zugrunde gelegt werden. Die Verdünnung wird derart vorgenommen, dass eine entsprechende Menge der Dispersion zu einem Volumen von 200 ml entionisiertem Wasser in das Probengefäß des Partikelgrößenanalysators LA-950 V2 des Herstellers Horiba Ltd. hinzugegeben und dort mechanisch in die Messkammer umgewälzt wird (Einstellung der Umwälzpumpe am LA-950 V2: Stufe 5 = 1167 rpm für einen Volumenstrom von 3,3 Litern/Minute). Die Messung der Partikelgrößenverteilung erfolgt innerhalb von 120 Sekunden nach der Zugabe der Dispersion in das Verdünnungsvolumen.

Der in der erfindungsgemäßen wässrigen Dispersion enthaltene partikuläre Bestandteil (a) liegt zumindest teilweise in Agglomeraten vor, die Partikelgrößen oberhalb von 10 µm aufweisen. Die Agglomerate selbst sind wiederum aus Primärpartikeln zusammengesetzt, so dass die erfindungsgemäßen wässrigen Dispersionen vorzugsweise eine bimodale Partikelgrößenverteilung und besonders bevorzugt ein Verteilungsmaximum bei einer Partikelgröße unterhalb von 1 µm und ein weiteres bei einer Partikelgröße oberhalb von 10 µm aufweist. Eine bimodale Partikelgrößenverteilung liegt vor, wenn die volumengewichtete Partikelgrößenverteilungskurve zumindest zwei voneinander getrennte Verteilungsmaxima aufweist, vorzugsweise derart, dass das Verhältnis der Intensitäten in den Verteilungsmaxima zur Intensität im zwischen den Verteilungsmaxima liegenden Verteilungsminimum jeweils größer als 2 ist.

Die als Dispergierhilfsmittel eingesetzten polymeren organischen Verbindungen (a2), die Polyoxyalkylen-Einheiten aufweisen, sind im Sinne der vorliegenden Erfindung zumindest zum Teil zusammengesetzt aus Styrol und/oder einem α-Olefin mit nicht mehr als 5 Kohlenstoffatomen sowie Maleinsäure, dessen Anhydrid und/oder dessen Imid. Das α-Olefin ist dabei vorzugsweise ausgewählt aus Ethen, 1-Propen, 1-Buten, Isobutylen, 1-Penten, 2-Methyl-but-1-en und/oder 3-Methyl-but-1-en und besonders bevorzugt ausgewählt aus Isobutylen. Dem Fachmann ist hierbei klar, dass die polymeren organischen Verbindungen (a2) diese Monomere als Struktureinheiten in ungesättigter Form untereinander oder mit anderen Struktureinheiten kovalent verknüpft enthalten. Geeignete kommerziell erhältliche Vertreter sind beispielsweise Dispex^{®} CX 4320 (BASF SE) ein Maleinsäure-Isobutylen-Copolymer mit Polypropylenglykol modifiziert, Tego^{®} Dispers 752 W (Evonik Industries AG) ein Maleinsäure-Styrol-Copolymer mit Polyethylenglykol modifiziert oder Edaplan^{®} 490 (Münzing Chemie GmbH) ein Maleinsäure-Styrol-Copolymer mit EO/PO- und Imidazol-Einheiten modifiziert. Im Kontext der vorliegenden Erfindung bevorzugt sind solche polymere organischen Verbindungen (a2), die zumindest zum Teil aus Styrol zusammengesetzt sind.

Die als Dispergierhilfsmittel eingesetzten polymeren organischen Verbindungen (a2) weisen Polyoxyalkylen-Einheiten auf, die vorzugsweise aufgebaut sind aus 1,2-Ethandiol und/oder 1,2-Propandiol, besonders bevorzugt sowohl aus 1,2-Ethandiol als auch aus 1,2-Propandiol, wobei der Anteil von 1,2-Propandiolen an der Gesamtheit der Polyoxyalkylen-Einheiten vorzugsweise mindestens 15 Gew.-% beträgt, jedoch besonders bevorzugt 40 Gew.-% bezogen auf die Gesamtheit der Polyoxyalkylen-Einheiten nicht übersteigt. Weiterhin sind die Polyoxyalkylen-Einheiten vorzugsweise in den Seitenketten der polymeren organischen Verbindungen (a2) enthalten. Ein Anteil der Polyoxyalkylen-Einheiten an der Gesamtheit der polymeren organischen Verbindungen (a2) von vorzugsweise mindestens 40 Gew.-%, besonders bevorzugt von mindestens 50 Gew.-%, jedoch von vorzugsweise nicht mehr als 70 Gew.-% ist vorteilhaft für das Dispergiervermögen.

Für die Verankerung des Dispergierhilfsmittels mit dem anorganischen partikulären Bestandteil der wässrigen Dispersion, der in einer bevorzugten Ausführungsform zumindest teilweise von polyvalenter Metall-Kationen in Form von Phosphaten gebildet wird, besitzen die organischen polymeren Verbindungen (a2) zusätzlich auch Imidazol-Einheiten, vorzugsweise derart, dass die Polyoxyalkylen-Einheiten der polymeren organischen Verbindungen (a2) zumindest teilweise mit einer Imidazol-Gruppe endgruppenverschlossen vorliegen, so dass in der bevorzugten Ausführungsform in der Polyoxyalkylen-Seitenkette terminale Imidazol-Gruppen vorliegen, wobei die kovalente Verknüpfung der Polyoxyalkylen-Einheiten mit der Imidazol-Gruppe vorzugsweise über ein Stickstoffatom des Heterozyklus erfolgt. In einer bevorzugten Ausführungsform beträgt die Aminzahl der organischen polymeren Verbindungen (a2) mindestens 25 mg KOH/g, besonders bevorzugt von mindestens 40 mg KOH/g, jedoch vorzugsweise von weniger als 125 mg KOH/g, besonders bevorzugt von weniger als 80 mg KOH/g, so dass in einer bevorzugten Ausführungsform auch die Gesamtheit der polymeren organischen Verbindungen im partikulären Bestandteil (a) diese bevorzugten Aminzahlen aufweist. Die Aminzahl wird jeweils bestimmt anhand einer Einwaage von in etwa 1 g der jeweiligen Bezugsgröße - organische polymere Verbindungen (a2) oder Gesamtheit der polymeren organischen Verbindungen im partikulären Bestandteil - in 100 ml Ethanol, wobei mit 0,1 N HCI-Maßlösung gegen den Indikator Bromphenol-Blau bis zum Farbumschlag nach gelb bei einer Temperatur der ethanolischen Lösung von 20 °C titriert wird. Die verbrauchte Menge Maßlösung HCl in Millilitern multipliziert mit dem Faktor 5,61 dividiert durch die exakte Masse der Einwaage in Gramm entspricht der Aminzahl in Milligramm KOH pro Gramm der jeweiligen Bezugsgröße.

Die Anwesenheit der Maleinsäure kann, insofern sie als freie Säure und nicht in Form des Anhydrids oder Imids Bestandteil der organischen polymeren Verbindung (a2) ist, eine erhöhte Wasserlöslichkeit des Dispergierhilfsmittels vermitteln, insbesondere im alkalischen Bereich. Es ist daher bevorzugt, dass die polymeren organischen Verbindungen (a2), vorzugsweise auch die Gesamtheit der polymeren organischen Verbindungen im partikulären Bestandteil (a), eine Säurezahl nach DGF C-V 2 (06) (Stand April 2018) von mindestens 25 mg KOH/g aufweisen, jedoch vorzugsweise von weniger als 100 mg KOH/g, besonders bevorzugt von weniger als 70 mg KOH/g, um eine ausreichende Anzahl an Polyoxyalkylen-Einheiten zu gewährleisten. Weiterhin ist bevorzugt, wenn die polymeren organischen Verbindungen (a2), vorzugsweise auch die Gesamtheit der polymeren organischen Verbindungen im partikulären Bestandteil (a), eine Hydroxylzahl von weniger als 15 mg KOH/g, besonders bevorzugt von weniger als 12 mg KOH/g, insbesondere bevorzugt von weniger als 10 mg KOH/g aufweisen, jeweils bestimmt nach Methode A der 01/2008:20503 aus European Pharmacopoeia 9.0.

Für eine genügende Dispergierung der anorganischen partikulären Bestandteile der Dispersion ist es ausreichend, wenn der Anteil der polymeren organischen Verbindungen (a2), vorzugsweise die Gesamtheit der polymeren organischen Verbindungen im partikulären Bestandteil (a), bezogen auf den partikulären Bestandteil (a) mindestens 3 Gew.-%, besonders bevorzugt mindestens 6 Gew.-% beträgt, jedoch vorzugsweise 15 Gew.-% nicht übersteigt.

Die Anwesenheit eines Verdickers gemäß Komponente (b) verleiht der wässrigen Dispersion in Kombination mit ihrem partikulären Bestandteil das gewünschte, bereits erwähnte Fließverhalten und verhindert dabei die irreversible Bildung von Agglomeraten im partikulären Bestandteil, aus denen Primärpartikel nicht mehr herausgelöst werden können. Erfindungsgemäß sind durch die Zugabe des Verdickers bevorzugte erfindungsgemäße wässrige Dispersionen zugänglich, die im Scherratenbereich von 0,001 bis 0,25 reziproken Sekunden eine maximale dynamische Viskosität bei einer Temperatur von 25 °C von mindestens 1000 Pa s, jedoch vorzugsweise unterhalb von 5000 Pa s, aufweisen und vorzugsweise bei Scherraten oberhalb derjenigen, die bei der maximalen dynamischen Viskosität vorliegt, bei 25 °C scherverdünnendes Verhalten zeigen, also eine Abnahme der Viskosität mit steigender Scherrate, so dass die wässrige Dispersion insgesamt ein thixotropes Fließverhalten aufweist. Die Viskosität über den angegebenen Scherratenbereich kann dabei mit einem Platte/Kegel-Viskosimeter mit einem Kegeldurchmesser von 35 mm und einer Spaltbreite von 0,047 mm bestimmt werden.

Ein Verdicker gemäß Komponente (b) ist dabei gemäß der vorliegenden Erfindung eine polymere chemische Verbindung oder eine definierte Mischung chemischer Verbindungen, die als 0,5 Gew.-%iger Bestandteil in entionisiertem Wasser (κ < 1µScm⁻¹) bei einer Temperatur von 25 °C eine Brookfield-Viskosität von mindestens 100 mPa·s bei einer Scherung von 60 rpm (= rounds per minute) unter Verwendung einer Spindel der Größe 2 aufweist. Bei der Bestimmung dieser Verdickereigenschaft ist die Mischung mit Wasser derart anzusetzen, dass die entsprechende Menge der polymeren chemischen Verbindung unter Rührung bei 25 °C in die Wasserphase gegeben und die homogenisierte Mischung anschließend im Ultraschallbad von Luftblasen befreit und während 24 Stunden ruhend stehen gelassen wird. Der Messwert der Viskosität wird dann nach Aufbringen einer Scherung von 60 rpm durch die Spindel Nummer 2 unmittelbar innerhalb von 5 Sekunden abgelesen.

Vorzugsweise enthält eine erfindungsgemäße wässrige Dispersion für die Bereitstellung eines D50-Wertes von mehr als 10 µm und das damit verbundene vorteilhafte thixotrope Fließverhalten insgesamt mindestens 0,5 Gew.-%, jedoch vorzugsweise nicht mehr als 4 Gew.-%, besonders bevorzugt nicht mehr als 3 Gew.-% eines oder mehrerer Verdicker gemäß Komponente (b), wobei weiterhin bevorzugt der Gesamtanteil an polymeren organischen Verbindungen im nicht-partikulären Bestandteil der erfindungsgemäßen Dispersion 4 Gew.-% (bezogen auf die Dispersion) nicht überschreitet. Der nicht-partikuläre Bestandteil ist der Feststoffanteil der erfindungsgemäßen Dispersion im Permeat der bereits beschriebenen Ultrafiltration nach dessen Trocknung bis zur Massenkonstanz bei 105°C - also der Feststoffanteil nach Abtrennung des partikulären Bestandteils mittels Ultrafiltration.

Bestimmte polymere Verbindungsklassen sind besonders geeignete Verdicker gemäß Komponente (b) des ersten Aspekts der vorliegenden Erfindung und zudem kommerziell gut zugänglich. So ist der Verdicker nach Komponente (b) zunächst vorzugsweise ausgewählt aus polymeren organischen Verbindungen, die wiederum vorzugsweise ausgewählt sind aus Polysacchariden, Cellulosederivaten, Aminoplasten, Polyvinylalkoholen, Polyvinylpyrrolidonen, Polyurethanen und/oder Harnstoffurethanharzen, und besonders bevorzugt aus Harnstoffurethanharzen, die in Kombination mit den dispergierten Bestandteilen auf eine Weise assoziieren, dass bereits geringe Mengen eines solchen Verdickers genügen, um in der Dispersion stabile Agglomerate auszubilden, die den gewünschten D50-Wert von mehr als 10µm herbeiführen und zudem das zuvor beschriebene bevorzugte thixotrope Fließverhalten bedingen, so dass die Dispersion sowohl eine hohe Lagerfähigkeit als auch eine hervorragende Pumpbarkeit, die bei der Zudosierung der Dispersion zur Nachschärfung der Aktivierungsstufe eine verfahrenstechnisch wichtige Rolle spielt, aufweist.

Ein Harnstoffurethanharz als Verdicker gemäß Komponente (b) der vorliegenden Erfindung stellt eine Mischung polymerer Verbindungen dar, die aus der Reaktion eines mehrwertigen Isocyanats mit einem Polyol und einem Mono- und/oder Diamin hervorgeht. In einer bevorzugten Ausführungsform geht das Harnstoffurethanharz aus einem mehrwertigen Isocyanat, vorzugsweise ausgewählt aus 1,4-Tetramethylendiisocyanat, 1,6-Hexamethylendiisocyanat, 2,2(4),4-Trimethyl-1,6-Hexamethylendiisocyanat, 1,10-Decamethylendiisocyanat, 1,4,-Cyclohexylendiisocyanat, p-Phenylendiisocyanat, m-Phenylendiisocyanat, 2,6-Toluendiisocyanat, 2,4-Toluendiisocyanat und deren Mischungen, p- und m-Xylylendiisocyanat, und 4-4',-Diisocyanatodicyclohexylmethan, besonders bevorzugt ausgewählt aus 2,4-Toluoldiisocyanat und/oder m-Xylylendiisocyanat, hervor. In einer bevorzugten Ausführungsform geht das Harnstoffurethanharz aus einem Polyol ausgewählt aus Polyoxyalkylendiolen, besonders bevorzugt aus Polyoxyethylenglykolen, hervor, die wiederum vorzugsweise zusammengesetzt sind aus mindestens 6, besonders bevorzugt mindestens 8, insbesondere bevorzugt mindestens 10, jedoch vorzugsweise weniger als 26, besonders bevorzugt weniger als 23 Oxyalkylen-Einheiten.

Erfindungsgemäß besonders geeignete und daher bevorzugte Harnstoffurethanharze sind erhältlich durch eine erste Umsetzung eines Diisocyanates, beispielsweise Toluol-2,4-diisocyanat, mit einem Polyol, beispielsweise einem Polyethylenglykol, unter Bildung NCOterminierter Urethanpräpolymere, wonach mit einem primären Monoamin und/oder mit einem primären Diamin, beispielsweise m-Xylylendiamin, weiter umgesetzt wird. Harnstoffurethanharze, die weder freie noch blockierte Isocyanat-Gruppen aufweisen sind dabei in besonderem Maße bevorzugt. Derartige Harnstoffurethanharze fördern als Bestandteil erfindungsgemäßer alkalischer, wässriger Dispersionen die Bildung loser Agglomerate von Primärpartikeln und damit sowohl das bevorzugte thixotrope Fließverhalten als auch die Bereitstellung von Dispersionen, die die erfindungsgemäß vorteilhafte bimodale Partikelgrößenverteilung aufweisen, jedoch sind die Agglomerate ihrerseits soweit in der wässrigen Phase stabilisiert und gegen weitergehende Agglomeration geschützt, dass die Sedimentation des partikulären Bestandteils weitgehend unterbunden wird. Um dieses Eigenschaftsprofil weiter zu fördern, werden als Komponente (b) vorzugsweise Harnstoffurethanharze eingesetzt, die weder freie oder blockierte Isocyanat-Gruppen noch terminale Amin-Gruppen aufweisen. In einer bevorzugten Ausführungsform weist der Verdicker gemäß Komponente (b), der ein Harnstoffurethanharz darstellt, daher eine Aminzahl von weniger als 8 mg KOH/g, besonders bevorzugt von weniger als 5 mg KOH/g, insbesondere bevorzugt von weniger als 2 mg KOH/g auf, jeweils bestimmt nach der Methode wie zuvor für die organische polymere Verbindung a2) beschrieben. Da der Verdicker im Wesentlichen in der wässrigen Phase gelöst vorliegt und damit dem nicht-partikulären Bestandteil der wässrigen Dispersion zugeordnet werden kann, während die Komponente (a2) im Wesentlichen im partikulären Bestandteil gebunden ist, ist dementsprechend eine wässrige Dispersion bevorzugt, bei der die Gesamtheit der polymeren organischen Verbindungen im nicht-partikulären Bestandteil vorzugsweise eine Aminzahl von weniger als 16 mg KOH/g, besonders bevorzugt von weniger als 10 mg KOH/g, insbesondere bevorzugt von weniger als 4 mg KOH/g aufweist. Weiterhin ist bevorzugt, dass das Harnstoffurethanharz eine Hydroxylzahl im Bereich von 10 bis 100 mg KOH/g, besonders bevorzugt im Bereich von 20 bis 60 mg KOH/g, bestimmt nach Methode A der 01/2008:20503 aus European Pharmacopoeia 9.0.aufweist. Hinsichtlich des Molekulargewichts ist eine gewichtsmittlere Molmasse des Harnstoffurethanharzes im Bereich von 1000 bis 10000 g/mol, vorzugsweise im Bereich von 2000 bis 6000 g/mol, erfindungsgemäß vorteilhaft und daher bevorzugt, jeweils experimentell bestimmt wie zuvor im Zusammenhang mit der erfindungsgemäßen Definition einer polymeren Verbindung beschrieben.

Der pH-Wert der Dispersion liegt ohne den Zusatz von Hilfsstoffen üblicherweise im Bereich von 6,0 - 9,0 und ein solcher pH-Wertbereich ist daher erfindungsgemäß bevorzugt. Für die Kompatibilität mit der eigentlichen und regelmäßig alkalisch eingestellten kolloidalen, wässrigen Lösung in der Aktivierungsstufe ist es jedoch von Vorteil, wenn der pH-Wert der wässrigen Dispersion, ggf. auch durch Zugabe alkalisch reagierender Verbindungen, oberhalb von 7,2, besonders bevorzugt oberhalb von 8,0 liegt. Die Alkalität der erfindungsgemäßen wässrigen Dispersion ist, da einige polyvalente Metall-Kationen amphoteren Charakter haben und demnach bei höheren pH-Werten aus dem partikulären Bestandteil herausgelöst werden können, idealerweise begrenzt, so dass der pH-Wert der wässrigen Dispersion vorzugsweise unterhalb von 10 und besonders bevorzugt unterhalb von 9,0 liegt. Der "pH-Wert", wie im Rahmen der vorliegenden Erfindung verwendet, entspricht dem negativen dekadischen Logarithmus der Hydronium-Ionen Aktivität bei 20 °C und kann mittels pH-sensitiver Glaselektroden bestimmt werden.

Eine zuvor beschriebene erfindungsgemäße wässrige Dispersion ist vorzugsweise erhältlich durch
i) Bereitstellen einer Pigmentpaste durch Verreiben von 10 Massenteilen einer partikulären anorganischen Verbindung (a1) mit 0,5 bis 2 Massenteilen der polymeren organischen Verbindung (a2) in Gegenwart von 4 bis 7 Massenteilen Wasser und Vermahlen bis zum Erreichen eines D90 Wertes von weniger als 5 µm;
ii) Verdünnen der Pigmentpaste mit einer solchen Menge an Wasser und eines Verdickers (b), dass ein dispergierter partikulärer Bestandteil (a) von mindestens 5 Gew.-% und eine maximale dynamische Viskosität von mindestens 1000 Pa s bei einer Temperatur von 25 °C im Scherratenbereich von 0,001 bis 0,25 reziproken Sekunden eingestellt ist; und
iii) Einstellen eines pH-Wertes im Bereich von 7,2 bis 10,0 mit Hilfe einer alkalisch reagierenden Verbindung,
wobei bevorzugte Ausführungsformen der Dispersion durch Auswahl entsprechender Komponenten (a1), (a2) und (b) in der jeweils ggf. vorgesehenen bzw. erforderlichen Menge in analoger Weise erhalten werden.

Die erfindungsgemäße wässrige Dispersion kann zudem Hilfsstoffe, beispielsweise ausgewählt aus Konservierungsmitteln, Benetzungsmitteln und Entschäumern, enthalten, die in der für die jeweilige Funktion notwendigen Menge enthalten sind. Vorzugsweise ist der Anteil an Hilfsstoffen, besonders bevorzugt an anderen Verbindungen im nicht-partikulären Bestandteil, die keine Verdicker und keine alkalisch reagierenden Verbindungen darstellen, geringer als 1 Gew.-%. Im Rahmen der vorliegenden Erfindung ist eine alkalisch reagierende Verbindung wasserlöslich (Wasserlöslichkeit: mindestens 10 g pro Kilogramm Wasser mit κ < 1 µScm⁻¹) und hat einen pK_{B}-Wert für die erste Protonierungsstufe oberhalb von 8,0.

In einem weiteren, zweiten Aspekt betrifft die vorliegende Erfindung ein Verfahren zur korrosionsschützenden Vorbehandlung auf Basis einer Phosphatierung unter Einbeziehung einer wässrigen Dispersion gemäß dem ersten Aspekt der vorliegenden Erfindung. Das erfindungsgemäße Verfahren gemäß diesem zweiten Aspekt betrifft die korrosionsschützende Vorbehandlung eines metallischen Materials ausgewählt aus Zink, Eisen oder Aluminium oder eines Bauteils, das zumindest teilweise aus derartigen metallischen Materialien zusammengesetzt ist, bei dem das metallische Material oder das Bauteil in aufeinanderfolgenden Verfahrensschritten zunächst einer Aktivierung (i) und anschließend einer Phosphatierung (ii) unterzogen wird, wobei die Aktivierung im Verfahrensschritt (i) durch In-Kontakt-Bringen des metallischen Materials oder zumindest eines metallischen Materials des Bauteils mit einer kolloidalen, wässrigen Lösung erfolgt, die erhältlich ist als eine um den Faktor 20 bis 100.000 verdünnte wässrige Dispersion gemäß dem ersten Aspekt der vorliegenden Erfindung.

Für eine hinreichende Aktivierung sämtlicher metallischen Materialien ausgewählt aus Zink, Aluminium und Eisen sollte der Anteil des partikulären Bestandteils der kolloidalen, wässrigen Lösung, entsprechend angepasst werden. Die wässrige Dispersion gemäß dem ersten Aspekt der vorliegenden Erfindung zeichnet sich gerade darin aus, dass für eine Aktivierung der Metalloberflächen bereits ein verhältnismäßig geringer Anteil an anorganischen partikulären Bestandteilen in der kolloidalen, wässrigen Lösung der Aktivierungsstufe erforderlich ist, insbesondere ein verhältnismäßig geringer Anteil an Phosphaten im anorganischen partikulären Bestandteil. Daher ist im Kontext des zweiten Aspekts der vorliegenden Erfindung ein Verfahren bevorzugt, bei dem der Anteil des anorganischen partikulären Bestandteils bezogen auf die kolloidale, wässrige Lösung der Aktivierungsstufe im Verfahrensschritt (i) mindestens 5 mg/kg, vorzugsweise mindestens 20 mg/kg, besonders bevorzugt mindestens 50 mg/kg beträgt, vorzugsweise jeweils als Anteil an Phosphaten im anorganischen partikulären Bestandteil berechnet als PO₄ und bezogen auf die kolloidale, wässrige Lösung. Aus wirtschaftlichen Gründen und für reproduzierbare Beschichtungsergebnisse sollte die Aktivierung mit möglichst verdünnten kolloidalen, wässrigen Lösungen erfolgen. Daher ist bevorzugt, dass der Anteil des anorganischen partikulären Bestandteils bezogen auf die kolloidale, wässrige Lösung der Aktivierungsstufe geringer als 0,5 g/kg, besonders bevorzugt geringer als 0,4 g/kg, insbesondere bevorzugt geringer als 0,3 g/kg ist, vorzugsweise jeweils als Anteil an Phosphaten im anorganischen partikulären Bestandteil berechnet als PO₄ und bezogen auf die kolloidale, wässrige Lösung.

Die partikulären Bestandteile der kolloidalen, wässrigen Lösung der Aktivierungsstufe im zweiten Aspekt der vorliegenden Erfindung werden in analoger Weise zu denjenigen der wässrigen Dispersion gemäß dem ersten Aspekt der vorliegenden Erfindung bestimmt bzw. und sind daher auch analog definiert.

Wenn im Rahmen des zweiten Aspekts der vorliegenden Erfindung auf die Behandlung eines metallischen Materials ausgewählt aus Zink, Eisen oder Aluminium verwiesen wird, so sind damit alle Materialien umfasst, die das jeweilige Element zu mehr als 50 At.-% enthalten. Eine korrosionsschützende Vorbehandlung betrifft stets die Oberflächen des Materials oder Bauteils. Das Material kann dabei ein einheitlicher Werkstoff oder ein Überzug sein. So bestehen verzinkte Stahlsorten erfindungsgemäß sowohl aus dem Material Stahl als auch aus dem Material Zink, wobei an den Schnittkanten und Durchschliffstellen beispielsweise einer Automobilkarosse, die aus verzinktem Stahl gefertigt ist, Oberflächen von Eisen freigelegt sein können und erfindungsgemäß dann eine Vorbehandlung des Materials Eisen vorliegt.

Die gemäß dem zweiten Aspekt der vorliegenden Erfindung behandelten Bauteile können alle beliebig geformten und gestalteten räumlichen Gebilde sein, die einem Fabrikationsprozess entstammen, insbesondere auch Halbzeuge wie Bänder, Bleche, Stangen, Rohre, etc. und Verbundkonstruktionen zusammengefügt aus vorgenannten Halbzeugen, wobei die Halbzeuge vorzugsweise durch Kleben, Schweißen und/oder Bördeln zur Verbundkonstruktion miteinander verbunden sind.

Zwischen der Aktivierung und der Phosphatierung kann ein Spülschritt liegen, um die Überschleppung alkalischer Bestandteile in die zumeist saure Phosphatierung zu reduzieren, jedoch wird vorzugsweise auf einen Spülschritt verzichtet, um die Aktivierungsleistung vollständig zu erhalten. Ein Spülschritt dient ausschließlich der vollständigen oder teilweisen Entfernung löslicher Rückstände, Partikel und Wirkkomponenten, die aus einem vorausgegangenem nasschemischen Behandlungsschritt auf dem Bauteil anhaftend verschleppt werden, vom zu behandelnden Bauteil, ohne dass in der Spülflüssigkeit selbst Wirkkomponenten auf Basis metallischer oder halbmetallischer Elemente enthalten sind, die sich bereits durch das bloße In-Kontakt-Bringen der metallischen Oberflächen des Bauteils mit der Spülflüssigkeit verbrauchen. So kann die Spülflüssigkeit lediglich Stadtwasser oder entionisiertes Wasser sein oder aber auch im Bedarfsfall eine Spülflüssigkeit darstellen, die zur Verbesserung der Benetzbarkeit mit der Spülflüssigkeit oberflächenaktive Verbindungen enthält.

Für eine schichtbildende Phosphatierung und die Ausbildung teilkristalliner Überzüge, auf die die Aktivierung der metallischen Materialien abzielt, ist es bevorzugt, dass die Phosphatierung im Verfahrensschritt (ii) durch In-Kontakt-Bringen der Oberflächen mit einer sauren wässrigen Zusammensetzung enthaltend 5-50 g/kg an in Wasser gelösten Phosphaten berechnet als PO₄ und vorzugsweise zusätzlich mindestens eine Quelle für freies Fluorid enthält. Die Menge an Phosphat-Ionen umfasst erfindungsgemäß die Orthophosphorsäure sowie die in Wasser gelösten Anionen der Salze der Orthophosphorsäure berechnet als PO₄.

In einer besonderen Ausführungsform des zweiten Aspekts der vorliegenden Erfindung ist die nachfolgende Phosphatierung eine Zinkphosphatierung und die Phosphatierung im Verfahrensschritt (ii) beruht auf einer sauren wässrigen Zusammensetzung enthaltend 0,3 - 3 g/kg an Zink-Ionen, vorzugsweise auf einer sauren wässrigen Zusammensetzung enthaltend 5 - 50 g/l an Phosphat-Ionen, 0,3 - 3 g/l an Zink-Ionen sowie eine Menge an freiem Fluorid.

Eine Quelle für freie Fluorid-Ionen ist essentiell für den Prozess der schichtbildenden Zinkphosphatierung, insoweit die Schichtbildung auf allen metallischen Materialien ausgewählt aus Zink, Eisen oder Aluminium angestrebt ist und beispielsweise bei der Zinkphosphatierung von Automobilkarossen, die zumindest teilweise auch aus Aluminium gefertigt sind, erforderlich. Sollen sämtliche Oberflächen der metallischen Materialien eines Bauteils mit einem Phosphatüberzug versehen werden, so ist häufig die Menge der partikulären Bestandteile in der Aktivierung an die für die Schichtbildung in der Zinkphosphatierung erforderliche Menge an freiem Fluorid anzupassen. In einem Verfahren gemäß dem zweiten Aspekt basierend auf einer Aktivierung gefolgt von Zinkphosphatierung, bei dem die vorzubehandelnden Bauteile aus metallischen Materialien von Zink und Eisen, insbesondere Stahl, gefertigt sind, ist für einen geschlossenen und defektfreien Phosphatüberzug vorteilhaft, wenn die Menge an freiem Fluorid in der sauren wässrigen Zusammensetzung mindestens 0,5 mmol/kg beträgt. Ist das Bauteil zusätzlich aus dem metallischen Material Aluminium gefertigt und sollen dessen Oberflächen ebenfalls mit einem geschlossenen Phosphatüberzug versehen werden, so ist im erfindungsgemäßen Verfahren gemäß zweiten Aspekt weiterhin bevorzugt, dass die Menge an freiem Fluorid in der sauren wässrigen Zusammensetzung mindestens 2 mmol/kg beträgt. Die Konzentration an freiem Fluorid sollte keine Werte überschreiten, oberhalb derer die Phosphatüberzüge überwiegend Anhaftungen aufweisen, die leicht abwischbar sind, da diese auch durch eine überproportional erhöhte Menge an partikulären Bestandteilen in der kolloidalen, wässrigen Lösung der Aktivierung nicht vermieden werden können. Daher ist es auch aus wirtschaftlichen Erwägungen vorteilhaft und daher bevorzugt, wenn im erfindungsgemäßen Verfahren gemäß zweiten Aspekt der vorliegenden Erfindung basierend auf einer Aktivierung gefolgt von einer Zinkphosphatierung die Konzentration an freiem Fluorid in der sauren wässrigen Zusammensetzung der Zinkphosphatierung unterhalb von 15 mmol/kg, besonders bevorzugt unterhalb von 10 mmol/kg und insbesondere bevorzugt unterhalb von 8 mmol/kg liegt.

Die Menge an freiem Fluorid ist nach Kalibrierung mit Fluorid-haltigen Pufferlösungen ohne pH-Pufferung mittels einer fluoridsensitiven Messelektrode potentiometrisch bei 20 °C in der jeweiligen sauren wässrigen Zusammensetzung zu bestimmen. Geeignete Quellen für freies Fluorid sind Flusssäure sowie deren wasserlöslichen Salze, wie Ammoniumbifluorid und Natriumfluorid, sowie komplexe Fluoride der Elemente Zr, Ti und/oder Si, insbesondere komplexe Fluoride des Elements Si. Vorzugsweise ist die Quelle für freies Fluorid in einer Phosphatierung gemäß dem zweiten Aspekt der vorliegenden Erfindung daher ausgewählt aus Flusssäure sowie deren wasserlöslichen Salzen und/oder komplexen Fluoriden der Elemente Zr, Ti und/oder Si. Salze der Flusssäure sind dann wasserlöslich im Sinne der vorliegenden Erfindung, wenn ihre Löslichkeit in entionisiertem Wasser (κ < 1µScm⁻¹) bei 60°C mindestens 1 g/L berechnet als F beträgt.

Zur Unterdrückung der sogenannten Stippenbildung auf den Oberflächen der metallischen Materialien, die aus Zink gefertigt sind, ist es im Rahmen des zweiten Aspekts der vorliegenden Erfindung und einer Konstellation, bei der der Aktivierung eine Zinkphosphatierung folgt, bevorzugt, wenn die Quelle für freies Fluorid zumindest teilweise ausgewählt ist aus komplexen Fluoriden des Elements Si, insbesondere aus Hexafluorokieselsäure und ihren Salzen. Unter Stippenbildung versteht der Fachmann in der Phosphatierung das Phänomen der lokalen Abscheidung von amorphem, weißem Zinkphosphat in einer ansonsten kristallinen Phosphatschicht auf den behandelten Zinkoberflächen bzw. auf den behandelten verzinkten oder legierungsverzinkten Stahloberflächen. Die Stippenbildung wird dabei hervorgerufen durch eine lokal erhöhte Beizrate des Substrats. Derartige Punktdefekte in der Phosphatierung können Ausgangspunkt für die korrosive Enthaftung nachträglich aufgebrachter organischer Lacksysteme sein, so dass das Auftreten von Stippen in der Praxis weitgehend zu vermeiden ist. Bevorzugt ist in diesem Zusammenhang, wenn die Konzentration an Silizium in Wasser gelöster Form in der sauren wässrigen Zusammensetzung der Zinkphosphatierung im Verfahrensschritt (ii) mindestens 0,5 mmol/kg, besonders bevorzugt mindestens 1 mmol/kg, insbesondere bevorzugt mindestens 2 mmol/kg beträgt, jedoch vorzugsweise kleiner als 15 mmol/kg, besonders bevorzugt kleiner als 12 mmol/kg, insbesondere bevorzugt kleiner als 10 mmol/kg und ganz besonders bevorzugt kleiner als 8 mmol/kg ist. Die Obergrenzen für die Konzentration an Silizium sind bevorzugt, da oberhalb dieser Werte Phosphatüberzüge begünstig werden, die überwiegend lose Anhaftungen aufweisen, die auch durch eine überproportional erhöhte Menge an partikulären Bestandteilen in der kolloidalen, wässrigen Lösung der Aktivierungsstufe nicht vermieden werden können. Die Konzentration an Silizium in der sauren wässrigen Zusammensetzung in Wasser gelöster Form ist im Filtrat einer Membranfiltration der sauren wässrigen Zusammensetzung, die unter Verwendung einer Membran mit einer nominalen Porengröße von 0,2 µm erfolgt ist, mittels Atomemissionsspektrometrie (ICP-OES) zu bestimmen.

Hinsichtlich des Zusammenspiels von Aktivierung und Zinkphosphatierung hat sich herausgestellt, dass der Anteil an zur Aktivierung beitragenden partikulären Bestandteilen auf die Menge an freiem Fluorid und Silizium in der Zinkphosphatierung anzupassen ist, um sicherzustellen, dass die bei einer schichtbildenden Phosphatierung auf Bauteilen umfassend Aluminium als metallisches Material im Phosphatierbad enthaltenden höheren Gehalte an freiem Fluorid sich nicht nachteilig auf die Schichtbildung auswirken, was insbesondere bei der Vorbehandlung einer Vielzahl an Bauteilen für eine gleichbleibende Qualität der Phosphatüberzüge von großer Bedeutung ist. Die wässrige Dispersion gemäß dem ersten Aspekt der vorliegenden Erfindung wirkt hier in besonderem Maße unterstützend für die Ausbildung defektfreier Zinkphosphat-Überzüge.

In diesem Sinne ist also ein Verfahren gemäß dem zweiten Aspekt der vorliegenden Erfindung bevorzugt, bei dem eine Serie von Bauteilen vorzubehandeln ist, die Bauteile umfasst, die zumindest teilweise aus den Materialien Zink und Aluminium gefertigt sind, bei dem die Bauteile der Serie nacheinander in aufeinanderfolgenden Verfahrensschritten zunächst einer Aktivierung (i) und anschließend einer Phosphatierung (ii) unterzogen werden, wobei die Aktivierung im Verfahrensschritt (i) durch In-Kontakt-Bringen des Bauteils mit einer kolloidalen, wässrigen Lösung erfolgt, die erhältlich ist als eine um den Faktor 20 bis 100.000 verdünnte wässrige Dispersion gemäß dem ersten Aspekt der vorliegenden Erfindung, deren dispergierter partikulärer Bestandteils (a) zumindest teilweise aus Phosphaten zusammengesetzt ist, und die Phosphatierung im Verfahrensschritt (ii) durch In-Kontakt-Bringen mit einer sauren wässrigen Zusammensetzung enthaltend
(a) 5-50 g/l an Phosphat-Ionen,
(b) 0,3-3 g/l an Zink-Ionen, und
(c) mindestens eine Quelle für freies Fluorid,
erfolgt, wobei der Quotient aus der Konzentration der Phosphate im anorganischen partikulären Bestandteil der kolloidalen, wässrigen Lösung der Aktivierung in mmol/kg bezogen auf PO₄ zur Summe aus der Konzentration an freiem Fluorid und der Konzentration an Silizium jeweils in der sauren wässrigen Zusammensetzung der Zinkphosphatierung und jeweils in mmol/kg größer als 0,2, vorzugsweise größer als 0,3, besonders bevorzugt größer als 0,4, ist.

Die Konzentration der im anorganischen partikulären Bestandteil der kolloidalen, wässrigen Lösung enthaltenen Phosphate kann nach Säureaufschluss desselben mit wässriger 10 Gew.-% HNO₃ Lösung bei 25 °C für 15 min als Phosphorgehalt mittels Atomemissionsspektrometrie (ICP-OES) unmittelbar aus dem Säureaufschluss bestimmt werden.

Üblicherweise werden der kolloidalen, wässrigen Lösung Hilfsstoffe additiviert, die die Stabilität des darin dispergierten anorganischen partikulären Bestandteils gewährleisten. Insbesondere dann, wenn die kolloidale wässrige Lösung erhalten wird durch Verdünnung einer wässrigen Dispersion gemäß ersten Aspekt der vorliegenden Erfindung, deren anorganischer partikulärer Bestandteil zumindest teilweise aus Phosphaten zusammengesetzt ist, ist es bevorzugt, wenn zusätzlich wasserlösliche Phosphate, insbesondere Pyrophosphate, in der kolloidalen, wässrigen Lösung der Aktivierung enthalten sind und vorzugsweise in einer Menge von mindestens 5 mg/kg, besonders bevorzugt von mindestens 20 mg/kg, insbesondere bevorzugt von mindestens 50 mg/kg, jedoch vorzugsweise von nicht mehr als 500 mg/kg, besonders bevorzugt von nicht mehr als 200 mg/kg additiviert werden. Der nicht-partikuläre Bestandteil der kolloidalen, wässrigen Lösung wird dabei in analoger Weise bestimmt bzw. abgetrennt wie derjenige der wässrigen, Dispersion gemäß dem ersten Aspekt der vorliegenden Erfindung.

Des Weiteren können der kolloidalen, wässrigen Lösung der Aktivierung (i) im Verfahren gemäß dem zweiten Aspekt der vorliegenden Erfindung Komplexbildner zur Stabilisierung der in der wässrige Phase gelösten, mit dem partikulären Phosphatanteil im chemischen Gleichgewicht stehenden polyvalenten Metall-Kationen additiviert werden. Vorteilhaft ist insbesondere die Additivierung von α-Hydroxycarbonsäuren wie Gluconsäure, Zitronensäure, Weinsäure, Tartronsäure, Glycolsäure, Milchsäure und/oder organischen Phosphonsäuren wie Aminotrimethylenphosphonsäure, Diethylentriaminpenta(methylenphosphonsäure), Ethylendiamintetra(methylenphosphonsäure) oder 1-Hydroxyethan-(1,1-diphosphonsäure).

Die Additivierung von 1-Hydroxyethan-(1,1-diphosphonsäure) als Komplexbildner hat sich in diesem Zusammenhang besonders bewährt.

Die kolloidale, wässrige Lösung in der Aktivierung (i) des Verfahrens gemäß zweiten Aspekt der vorliegenden Erfindung weist vorzugsweise einen alkalischen pH-Wert auf, besonders bevorzugt einen pH-Wert oberhalb von 8,0, insbesondere bevorzugt oberhalb von 9,0, jedoch vorzugsweise unterhalb von 11,0, wobei zu dessen Einstellung den pH-Wert beeinflussende Verbindungen wie Phosphorsäure, Natronlauge, Ammoniumhydroxid oder Ammoniak eingesetzt werden können.

Eine korrosionsschützende Behandlung der Bauteile in Serie liegt vor, wenn eine Vielzahl von Bauteilen mit in der in den jeweiligen Behandlungsschritten bereitgestellten und üblicherweise in Systemtanks vorgehaltenen Behandlungslösung in Kontakt gebracht wird, wobei das In-Kontakt-Bringen der einzelnen Bauteile nacheinander und damit zeitlich voneinander getrennt erfolgt. Der Systemtank ist dabei das Behältnis, in dem sich die Vorbehandlungslösung, zum Zwecke der korrosionsschützenden Behandlung in Serie befindet.

Insoweit im Rahmen des zweiten Aspekts der vorliegenden Erfindung im Verfahrensschritt (ii) auf eine Zinkphosphatierung abgestellt wird gilt, dass der bevorzugte pH-Wert der die Zinkphosphatierung herbeiführenden sauren wässrigen Zusammensetzung oberhalb von 2,5, besonders bevorzugt oberhalb von 2,7, jedoch vorzugsweise unterhalb von 3,5, besonders bevorzugt unterhalb von 3,3 liegt. Der Anteil der freien Säure in Punkten beträgt in der sauren wässrigen Zusammensetzung der Zinkphosphatierung im Verfahrensschritt (ii) vorzugsweise mindestens 0,4, jedoch vorzugsweise nicht mehr als 3,0, besonders bevorzugt nicht mehr als 2,0. Der Anteil der freien Säure in Punkten wird bestimmt, indem 10 ml Probevolumen der sauren wässrigen Zusammensetzung auf 50 ml verdünnt und mit 0,1 N Natronlauge bis zu einem pH-Wert von 3,6 titriert werden. Der Verbrauch an ml Natronlauge gibt die Punktzahl freier Säure an.

Auch die übliche Additivierung der Zinkphosphatierung kann im Rahmen des zweiten Aspekts der vorliegenden Erfindung in analoger Weise durchgeführt werden, so dass die saure wässrige Zusammensetzung die üblichen Beschleuniger wie Wasserstoffperoxid, Nitrit, Hydroxylamin, Nitroguanidin und/oder N-Methylmorpholin-N-Oxid zusätzlich Kationen der Metalle Mangan, Kalzium und/oder Eisen in Form wasserlöslicher Salze hinzugegeben werden, die einen positiven Einfluss auf die Schichtbildung ausüben, enthalten kann. In einer aus umwelthygienischen Gründen bevorzugten Ausführungsform sind insgesamt weniger als 10 ppm an Nickel- und/oder Kobalt-Ionen in der sauren wässrigen Zusammensetzung der Zinkphosphatierung im Verfahrensschritt (ii) enthalten.

Im erfindungsgemäßen Verfahren wird ein guter Lackhaftgrund für eine nachfolgende Tauchlackierung, in deren Verlauf eine im Wesentlichen organische Deckschicht aufgebracht wird, realisiert. Dementsprechend folgt in einer bevorzugten Ausführungsform des erfindungsgemäßen Verfahrens der Zinkphosphatierung mit oder ohne dazwischenliegendem Spül- und/oder Trocknungsschritt, jedoch vorzugsweise mit Spülschritt, aber ohne Trocknungsschritt, eine Tauchlackierung, besonders bevorzugt eine Elektrotauchlackierung, insbesondere bevorzugt eine kathodische Elektrotauchlackierung, die vorzugsweise neben dem dispergierten Harz, das vorzugsweise ein Amin-modifiziertes Polyepoxid umfasst, wasserlösliche oder wasserdispergierbare Salze von Yttrium und/oder Bismut enthält.

### Ausführungsbeispiele:

Im Folgenden werden die Eigenschaften einer erfindungsgemäßen Dispersion hinsichtlich Stabilität, Fließverhalten und Eignung zur Aktivierung in einer Zinkphosphatierung dargelegt.

### Herstellung der Pigmentpaste

Zur Herstellung einer Pigmentpaste für die Bereitstellung einer erfindungsgemäßen Dispersion wurden 15 Massenteile Edaplan^{®} 490 (Münzing Chemie GmbH) als Dispergierhilfsmittel in 25 Massenteilen vollentsalztem Wasser (κ < 1µScm⁻¹) vordispergiert und anschließend mit 60 Massenteilen Zinkphosphat der Qualitätsstufe PZ 20 versetzt. Diese Phase wurde in eine Kugelmühle Dyno^{®}-Mill Typ KDL überführt und die Zinkphosphatpartikel für zwei Stunden kontinuierlich gemahlen (Mahlparameter: 75 % Perlenfüllgrad, 2000 Umdrehungen pro Minute, 20 L Volumenstrom pro Stunde, 40-45 °C Temperatur des Mahlguts). Es resultierte eine mittlere Teilchengröße von ca. 0,35 µm bestimmt mittels eines Zetasizer Nano ZS von Malvern. Auf Basis der gemäß der Erfindung einzusetzenden Dispergierhilfsmittel, hier Edaplan^{®} 490, ist demnach eine für die Aktivierung optimale Primärpartikelgröße mit einem üblichen akzeptablen mechanischen oder zeitlichen Aufwand erzielbar.

### Herstellung der erfindungsgemäßen Dispersion

Anschließend wurden als Verdicker 2,5 Massenteile einer Harnstoffurethanharz-Lösung enthaltend 40 Gew.-% des Harzes auf Basis eines Amin-modifizierten Präpolymers von TDI/XDI und PEG-16 (Aminzahl < 1 mg KOH/g; Hydroxylzahl ca. 40 mg KOH/g) in ca. 64 Massenteile vollentsalztem Wasser (κ < 1µScm⁻¹) vorgelegt, homogenisiert, mit 10%iger Natronlauge auf pH 9 eingestellt. Danach wurden ca. 33 Massenanteile der Pigmentpaste unter Rührung zugegeben, mit 1 Gew.-%iger NaOH-Lösung auf pH 9 gestellt und bis zur vollständigen Homogenisierung gerührt. Eine Probe der auf diese Weise hergestellten erfindungsgemäßen Dispersion wurde mittels Laserbeugung gemäß ISO 13320:2009 wie in der Beschreibung angegeben analysiert. Hierzu wurden 110 mg der Dispersion in 200ml vollentsalztes Wasser (κ < 1µScm⁻¹) gegeben und das so bereitgestellte Probevolumen in den Partikelanalysator Retsch Horiba LA-950 gegeben, und nach 60 Sekunden die Partikelgrößenverteilungskurve im Probevolumen mittels Laserbeugung bestimmt. Nach Auswertung wie in der Beschreibung angegeben ergab sich ein D50 Wert von 29 µm (D10-Wert: 0,4 µm; D90-Wert: 57 µm).

Die erfindungsgemäße Dispersion besitzt ein ausgeprägtes thixotropes Fließverhalten mit einem Viskositätsmaximum von 2200 Pas bei einer Scherrate von 0,002 s⁻¹ und einer dynamischen Viskosität unterhalb von 100 Pas bei einer Scherrate von 0,1 s⁻¹ jeweils bestimmt bei 25 °C mit einem Platte/Kegel-Viskosimeter mit einem Kegeldurchmesser von 35 mm und einer Spaltbreite von 0,047 mm. Dies ist zum einen vorteilhaft für die Unterbindung der Sedimentation bei Lagerung der Dispersion ist und erleichtert zudem die Pumpbarkeit und damit die Bereitstellung und das Nachschärfen von Aktivierungsbädern bei der Zinkphosphatierung.

### Herstellen eines Aktivierungslösung für eine erfindungsgemäße Zinkphosphatierung

In einem 5L-Becherglas wurden 5 Liter vollentsalztes Wasser (κ < 1µScm⁻¹) vorgelegt und mit 3 Gramm einer Additivlösung enthaltend 20,4 Gew.-% Kaliumpyrophosphat und 28 Gew.-% Kaliumphosphat versetzt und unter Rühren mit Phosphorsäure auf pH 10,5 gebracht und eine Menge von 10 Gramm der erfindungsgemäßen Dispersion zugegeben. Anschließend wurde der pH mittels 1%iger Natronlauge unter Rühren auf 10,5 eingestellt.

### Einsatz der Aktivierungslösung in einer erfindungsgemäßen Zinkphosphatierung

Für eine schichtbildende Phosphatierung mittels einer Aktivierung auf Basis der erfindungsgemäßen Dispersion wurden Bleche von kaltgewalztem Stahl (CRS), schmelztauchverzinktem Stahl (HDG) und Aluminium (AA6014):
a) zunächst durch 5-minütigen Eintauchens in ein Entfettungsbad enthaltend 4 Gew.-% Bonderite^{®} C-AK 1565 A und 0,6 Gew.-% Bonderite^{®} C-AD 1561 jeweils erhältlich von der Henkel AG & Co. KGaA angesetzt in Brauchwasser (pH-Wert: 10,2-10,9; 55 °C) unter Rühren alkalisch gereinigt werden;
b) einer Spüle unter Brauchwasser und anschließend unter vollentsalztem Wasser (κ < 1µScm⁻¹) für etwa jeweils 30 Sekunden unterzogen wurden;
c) wasserbenetzt für 60 Sekunden mit der Aktivierungslösung durch Eintauchen in Kontakt gebracht;
d) und unmittelbar darauffolgend und ohne weitere Spülschritte in ein Hydroxylaminbeschleunigtes Phosphatierbad mit einem freien Säuregehalt von 0,9 - 1,4 Punkten (titriert auf einen pH-Wert von 3,6),einem Gesamtsäuregehalt von 25 - 30 Punkten (titriert auf einen pH-Wert von 8,5) und einem freien Fluorid-Gehalt von ca. 150 mg/kg enthaltend 4,6 Gew.-% Bonderite^{®} M-ZN 1994 0,8 Gew.-% Bonderite^{®} M-AD 565, 0,24 Gew.-% Bonderite^{®} M-AD 338 und 0,38 Gew.-% Bonderite^{®} M-AD 110 jeweils erhältlich von der Henkel AG & Co. KGaA in vollentsalztem Wasser (κ < 1µScm⁻¹) für 3 min unter Rührung bei 52 °C eingetaucht;
e) einer Spüle mit vollentsalztem Wasser (κ < 1µScm⁻¹) für etwa 30 s unterzogen; und
f) mit einer ca. 20 µm dicken Schicht eines Elektrotauchlack des Typs Cathoguard^{®} 800 (BASF SE) versehen und anschließend bei 180 °C während 35 min ausgehärtet.

In der Tabelle 1 sind die Ergebnisse der Zinkphosphatierung hinsichtlich Schichtgewicht und nach Auslagerung im Korrosionstest zusammengefasst. Es zeigt sich, dass bei verhältnismäßig niedrigem Schichtgewicht immer homogene, geschlossene Zinkphosphat-Überzüge erzeugt und hervorragende Korrosionsschutzergebnisse erzielt werden.

| Tabelle. 1 | | | |
|---|---|---|---|
| Substrat | | Schichtgewicht ¹ / gm⁻² | Korrosion ^{2,3} / mm |
| CRS | | 1,6 | 0,5 ² |
| HDG | | 2,1 | 1,8 ² |
| AA6014 | | 1,6 | 3,5 ³ |
| 1 | differenzgravimetrische Bestimmung nach Ablösen der Phosphatschicht in wässriger 5 Gew.-%iger Chromsäure-Lsg. | | |
| 2 | Delamination am Ritz nach Auslagerung im VW PV 1210 Wechselklimatest für 6 Wochen über 30 Zyklen | | |
| 3 | längster Faden der Filiform-Korrosion nach DIN EN 3665 | | |

## Patentansprüche

1. Wässrige Dispersion mit einem D50-Wert von mehr als 10 µm bestimmt nach der Methode gemäß der Beschreibung: Seite 7, Zeilen 19-31, enthaltend
(a) mindestens 5 Gew.-% eines dispergierten partikulären Bestandteils umfassend
(a1) mindestens eine partikuläre anorganische Verbindung eines polyvalenten Metall-Kations, und
(a2) mindestens eine organische Verbindung mit einer gewichtsmittleren Molmasse größer als 500 g/mol, die zumindest zum Teil zusammengesetzt ist aus Styrol und/oder einem α-Olefin mit nicht mehr als 5 Kohlenstoffatomen sowie Maleinsäure, dessen Anhydrid und/oder dessen Imid und die zusätzlich Polyoxyalkylen-Einheiten aufweist,
sowie
(b) mindestens einen Verdicker, wobei ein Verdicker eine polymere chemische Verbindung oder eine definierte Mischung chemischer Verbindungen, die als 0,5 Gew.-%iger Bestandteil in entionisiertem Wasser κ < 1µScm-1 bei einer Temperatur von 25 °C eine Brookfield-Viskosität von mindestens 100 mPa·s bei einer Scherung von 60 rpm (= rounds per minute) unter Verwendung einer Spindel der Größe 2 aufweist, ist.

2. Dispersion nach Anspruch 1, **dadurch gekennzeichnet, dass** die mindestens eine partikuläre anorganische Verbindung (a1) des dispergierten partikulären Bestandteils (a) zumindest teilweise aus Phosphaten zusammengesetzt ist und der Anteil dieser Phosphate bezogen auf den dispergierten anorganischen partikulären Bestandteil berechnet als PO₄ vorzugsweise mindestens 25 Gew.-%, besonders bevorzugt mindestens 35 Gew.-%, insbesondere bevorzugt mindestens 40 Gew.-%, ganz besonders bevorzugt mindestens 45 Gew.-% beträgt.

3. Dispersion nach Anspruch 2, **dadurch gekennzeichnet, dass** die Gesamtheit der partikulären anorganischen Verbindungen (a1), die zumindest teilweise aus Phosphaten zusammengesetzt sind, im dispergierten partikulären Bestandteil (a) zumindest teilweise aus Hopeit, Phosphophyllit, Scholzit und/oder Hureaulith zusammengesetzt ist.

4. Dispersion nach einem oder mehreren der vorherigen Ansprüche, **dadurch gekennzeichnet, dass** die Dispersion einen D90-Wert von weniger als 150 µm, vorzugsweise von weniger als 100 µm, besonders bevorzugt von weniger als 80 µm aufweist.

5. Dispersion nach einem oder mehreren der vorherigen Ansprüche, **dadurch gekennzeichnet, dass** eine bimodale Partikelgrößenverteilung vorliegt und vorzugsweise ein Verteilungsmaximum bei einer Partikelgröße unterhalb von 1 µm und ein weiteres bei einer Partikelgröße oberhalb von 10 µm liegt.

6. Dispersion nach einem oder mehreren der vorherigen Ansprüche, **dadurch gekennzeichnet, dass** die organischen Verbindungen (a2) die Polyoxyalkylen-Einheiten in ihren Seitenketten enthalten, wobei der Anteil an Polyoxyalkylen-Einheiten an der Gesamtheit der organischen Verbindungen (a2) vorzugsweise mindestens 40 Gew.-%, besonders bevorzugt mindestens 50 Gew.-%, jedoch insbesondere bevorzugt 70 Gew.-% nicht übersteigt.

7. Dispersion nach einem oder mehreren der vorherigen Ansprüche, **dadurch gekennzeichnet, dass** die organischen Verbindungen (a2) zusätzlich auch Imidazol-Einheiten aufweisen, vorzugsweise derart, dass die Polyoxyalkylen-Einheiten der organischen Verbindungen (a2) zumindest teilweise mit einer Imidazol-Gruppe endgruppenverschlossen vorliegen.

8. Dispersion nach einem oder mehreren der vorherigen Ansprüche, **dadurch gekennzeichnet, dass** die Gesamtheit an organischen Verbindungen mit einer gewichtsmittleren Molmasse größer als 500 g/mol im partikulären Bestandteil (a) eine Aminzahl bestimmt nach der Methode gemäß der Beschreibung: Seite 9, Zeilen 16-23, von mindestens 25 mg KOH/g, besonders bevorzugt von mindestens 40 mg KOH/g, jedoch vorzugsweise von weniger als 125 mg KOH/g, besonders bevorzugt von weniger als 80 mg KOH/g aufweist.

9. Dispersion nach einem oder mehreren der vorherigen Ansprüche, **dadurch gekennzeichnet, dass** die Gesamtheit an organischen Verbindungen mit einer gewichtsmittleren Molmasse größer als 500 g/mol im und bezogen auf den partikulären Bestandteil (a) mindestens 3 Gew.-%, vorzugsweise mindestens 6 Gew.-% beträgt, jedoch vorzugsweise 15 Gew.-% nicht übersteigt.

10. Dispersion nach einem oder mehreren der vorherigen Ansprüche, **dadurch gekennzeichnet, dass** der Verdicker nach Komponente (b) ausgewählt ist aus Harnstoffurethanharzen, vorzugsweise aus Harnstoffurethanharzen, die eine Aminzahl [bestimmt nach der Methode gemäß der Beschreibung: Seite 9, Zeilen 16-23] von weniger als 8 mg KOH/g, besonders bevorzugt von weniger als 5 mg KOH/g, ganz besonders bevorzugt von weniger als 2 mg KOH/g aufweisen.

11. Dispersion nach einem oder mehreren der vorherigen Ansprüche, **dadurch gekennzeichnet, dass** der Anteil an Verdickern gemäß Komponente (b) mindestens 0,5 Gew.-% beträgt, wobei der Gesamtanteil an organischen Verbindungen mit einer gewichtsmittleren Molmasse größer als 500 g/mol im nicht-partikulären Bestandteil vorzugsweise 4 Gew.-% nicht überschreitet.

12. Dispersion nach einem oder mehreren der vorherigen Ansprüche, **dadurch gekennzeichnet, dass** der pH-Wert der Dispersion oberhalb von 7,2, vorzugsweise oberhalb von 8,0, jedoch vorzugsweise unterhalb von 10,0, besonders bevorzugt unterhalb von 9,0 liegt.

13. Dispersion nach einem oder mehreren der vorherigen Ansprüche, **dadurch gekennzeichnet, dass** die maximale dynamische Viskosität der Dispersion bei einer Temperatur von 25 °C im Scherratenbereich von 0,001 bis 0,25 reziproken Sekunden mindestens 1000 Pa s beträgt, jedoch vorzugsweise unterhalb von 5000 Pa s liegt.

14. Verfahren zur korrosionsschützenden Vorbehandlung eines metallischen Materials ausgewählt aus Zink, Eisen oder Aluminium oder eines Bauteils, das zumindest teilweise aus derartigen metallischen Materialien zusammengesetzt ist, bei dem das metallische Material oder das Bauteil in aufeinanderfolgenden Verfahrensschritten zunächst einer Aktivierung (i) und anschließend einer Phosphatierung (ii), insbesondere einer Zinkphosphatierung, unterzogen wird, wobei die Aktivierung im Verfahrensschritt (i) durch In-Kontakt-Bringen des metallischen Materials oder des Bauteils mit einer kolloidalen, wässrigen Lösung erfolgt, die erhältlich ist als eine um den Faktor 20 bis 100.000 verdünnte wässrige Dispersion nach einem oder mehreren der vorherigen Ansprüche 1 bis 13.

15. Verfahren nach Anspruch 14, **dadurch gekennzeichnet, dass** Bauteile in Serie vorbehandelt werden, die zumindest teilweise aus den Materialien Zink und Aluminium gefertigt sind, und
die Aktivierung im Verfahrensschritt (i)
- durch In-Kontakt-Bringen mit einer kolloidalen, wässrigen Lösung hergestellt durch Verdünnen einer wässrigen Dispersion nach einem oder mehreren der vorherigen Ansprüche 1 bis 13, deren Gesamtheit an partikulären anorganischen Verbindungen (a1) zumindest teilweise aus Phosphaten zusammengesetzt ist, vorzugsweise zumindest teilweise aus Hopeit, Phosphophyllit, Scholzit und/oder Hureaulith, und
die Phosphatierung im Verfahrensschritt (ii)
- durch In-Kontakt-Bringen mit einer sauren wässrigen Zusammensetzung enthaltend 5 - 50 g/kg an in Wasser gelösten Phosphaten berechnet als PO₄, 0,3 - 3 g/kg an Zink-Ionen sowie einer Menge an freiem Fluorid erfolgt,
wobei der Quotient aus der Konzentration der Phosphate im anorganischen partikulären Bestandteil der kolloidalen, wässrigen Lösung der Aktivierung in mmol/kg bezogen auf PO₄ zur Summe aus der Konzentration an freiem Fluorid und der Konzentration an Silizium jeweils in der sauren wässrigen Zusammensetzung der Phosphatierung und jeweils in mmol/kg größer als 0,2 ist.

## Claims

1. An aqueous dispersion having a D50 value of more than 10 µm, determined according to the method according to the description: page 7, lines 19-31, containing
(a) at least 5 wt.% of a dispersed particulate constituent, comprising
(a1) at least one particulate inorganic compound of a polyvalent metal cation, and
(a2) at least one organic compound having a weight-average molar mass greater than 500 g/mol, which is composed at least partially of styrene and/or an α-olefin having no more than 5 carbon atoms and maleic acid, its anhydride and/or its imide, and which additionally comprises polyoxyalkylene units,
and
(b) at least one thickener, wherein a thickener is a polymeric chemical compound or a defined mixture of chemical compounds that, as a 0.5 wt.% constituent in deionized water, κ < 1 µScm-1, at a temperature of 25 °C, has a Brookfield viscosity of at least 100 mPa·s at a shear rate of 60 rpm (=rounds per minute) using a size 2 spindle.

2. The dispersion according to claim 1, **characterized in that** the at least one particulate inorganic compound (a1) of the dispersed particulate constituent (a) is composed at least partially of phosphates and the proportion of these phosphates, based on the dispersed inorganic particulate constituent calculated as PO₄, is preferably at least 25 wt.%, particularly preferably at least 35 wt.%, more particularly preferably at least 40 wt.%, most particularly preferably at least 45 wt.%.

3. The dispersion according to claim 2, **characterized in that** the entirety of the particulate inorganic compounds (a1), which are composed at least partially of phosphates, in the dispersed particulate constituent (a) is composed at least partially of hopeite, phosphophyllite, scholzite and/or hureaulite.

4. The dispersion according to one or more of the preceding claims,
**characterized in that** the dispersion has a D90 value of less than 150 µm, preferably of less than 100 µm, particularly preferably of less than 80 µm.

5. The dispersion according to one or more of the preceding claims,
**characterized in that** there is a bimodal particle size distribution, and preferably a distribution maximum for a particle size below 1 µm and another for a particle size above 10 µm.

6. The dispersion according to one or more of the preceding claims,
**characterized in that** the organic compounds (a2) contain the polyoxyalkylene units in their side chains, the proportion of polyoxyalkylene units in the entirety of the organic compounds (a2) not exceeding preferably at least 40 wt.%, particularly preferably at least 50 wt.%, but more particularly preferably 70 wt.%.

7. The dispersion according to one or more of the preceding claims,
**characterized in that** the organic compounds (a2) also have imidazole units,
preferably such that the polyoxyalkylene units of the organic compounds (a2) are at least partially end-capped with an imidazole group.

8. The dispersion according to one or more of the preceding claims,
**characterized in that** the entirety of organic compounds having a weight-average molar mass greater than 500 g/mol in the particulate constituent (a) has an amine value, determined according to the method according to the description: page 9, lines 16-23, of at least 25 mg KOH/g, particularly preferably of at least 40 mg KOH/g, but preferably of less than 125 mg KOH/g, particularly preferably of less than 80 mg KOH/g.

9. The dispersion according to one or more of the preceding claims,
**characterized in that** the entirety of organic compounds having a weight-average molar mass greater than 500 g/mol in and based on the particulate constituent (a) is at least 3 wt.%, preferably at least 6 wt.%, but preferably does not exceed 15 wt.%.

10. The dispersion according to one or more of the preceding claims,
**characterized in that** the thickener according to component (b) is selected from urea urethane resins, preferably urea urethane resins which have an amine value [determined according to the method according to the description: page 9, lines 16-23] of less than 8 mg KOH/g, particularly preferably of less than 5 mg KOH/g, most particularly preferably of less than 2 mg KOH/g.

11. The dispersion according to one or more of the preceding claims,
**characterized in that** the proportion of thickeners according to component (b) is at least 0.5 wt.%, the total proportion of organic compounds having a weight-average molar mass greater than 500 g/mol in the non-particulate constituent preferably not exceeding 4 wt.%.

12. The dispersion according to one or more of the preceding claims,
**characterized in that** the pH of the dispersion is above 7.2, preferably above 8.0, but preferably below 10.0, particularly preferably below 9.0.

13. The dispersion according to one or more of the preceding claims,
**characterized in that** the maximum dynamic viscosity of the dispersion at a temperature of 25 °C in the shear rate range of from 0.001 to 0.25 reciprocal seconds is at least 1000 Pa s, but preferably below 5000 Pa s.

14. A method for anti-corrosion pretreatment of a metal material selected from zinc, iron or aluminum or of a component which is composed at least partially of such metal materials, in which method the metal material or the component undergoes firstly activation (i) and then phosphating (ii), in particular zinc phosphating, in consecutive method steps, wherein the activation in method step (i) is carried out by bringing the metal material or the component into contact with a colloidal aqueous solution which can be obtained as an aqueous dispersion according to one or more of the preceding claims 1 to 13, which is diluted by a factor of from 20 to 100,000.

15. The method according to claim 14, **characterized in that** components are pretreated in series, which components are made at least partially of the materials zinc and aluminum, and
the activation in method step (i)
- is carried out by contact with a colloidal aqueous solution prepared by diluting an aqueous dispersion according to one or more of the preceding claims 1 to 13, of which the entirety of particulate inorganic compounds (a1) is composed at least partially of phosphates, preferably at least partially of hopeite, phosphophyllite, scholzite and/or hureaulite, and
the phosphating in process step (ii)
- is carried out by contact with an acidic aqueous composition containing 5-50 g/kg of phosphates dissolved in water, calculated as PO₄, 0.3-3 g/kg of zinc ions and an amount of free fluoride,
the quotient of the concentration of the phosphates in the inorganic particulate constituent of the colloidal aqueous solution of the activation in mmol/kg, based on PO₄, with respect to the sum of the concentration of free fluoride and the concentration of silicon in each case in the acidic aqueous composition of the phosphating and in each case in mmol/kg being greater than 0.2.

## Revendications

1. Dispersion aqueuse comportant une valeur D50 supérieure à 10 µm déterminée selon la méthode conformément à la description : page 7, lignes 19 à 31, contenant
(a) au moins 5 % en poids d'un constituant particulaire dispersé comprenant
(a1) au moins un composé inorganique particulaire d'un cation métallique polyvalent, et
(a2) au moins un composé organique comportant une masse molaire moyenne en poids supérieure à 500 g/mol, lequel est composé au moins en partie de styrène et/ou d'une α-oléfine ne comportant pas plus de 5 atomes de carbone ainsi que d'acide maléique, de son anhydride et/ou de son imide et présente en outre des motifs polyoxyalkylène,
ainsi que
(b) au moins un épaississant, dans laquelle un épaississant est un composé chimique polymère ou un mélange défini de composés chimiques qui, en tant que constituant à 0,5 % en poids dans de l'eau désionisée κ < 1µScm-1 à une température de 25 °C, présente une viscosité Brookfield d'au moins 100 mPa·s à un cisaillement de 60 tr/min en utilisant une broche de taille 2.

2. Dispersion selon la revendication 1, **caractérisée en ce que** l'au moins un composé inorganique particulaire (a1) du constituant particulaire dispersé (a) est composé au moins en partie de phosphates et la proportion desdits phosphates par rapport au constituant particulaire inorganique dispersé, calculée en tant que PO₄, est de préférence d'au moins 25 % en poids, en particulier d'au moins 35 % en poids, de manière particulièrement préférée d'au moins 40 % en poids, de manière tout particulièrement préférée d'au moins 45 % en poids.

3. Dispersion selon la revendication 2, **caractérisée en ce que** l'ensemble des composés inorganiques particulaires (a1) composés au moins en partie de phosphates sont composés, dans le constituant particulaire dispersé (a), au moins en partie d'hopéite, de phosphophyllite, de scholzite et/ou d'huréaulite.

4. Dispersion selon l'une ou plusieurs des revendications précédentes, **caractérisée en ce que** la dispersion présente une valeur D90 inférieure à 150 µm, de préférence inférieure à 100 µm, en particulier inférieure à 80 µm.

5. Dispersion selon l'une ou plusieurs des revendications précédentes, **caractérisée en ce qu'**une distribution bimodale de la taille des particules est présente et, de préférence, un maximum de distribution se situe à une taille de particules inférieure à 1 µm et un autre à une taille de particules supérieure à 10 µm.

6. Dispersion selon l'une ou plusieurs des revendications précédentes, **caractérisée en ce que** les composés organiques (a2) contiennent les motifs polyoxyalkylène dans leurs chaînes latérales, dans laquelle la proportion de motifs polyoxyalkylène dans l'ensemble des composés organiques (a2) est de préférence d'au moins 40 % en poids, en particulier d'au moins 50 % en poids, toutefois de manière particulièrement préférée ne dépasse pas 70 % en poids.

7. Dispersion selon l'une ou plusieurs des revendications précédentes, **caractérisée en ce que** les composés organiques (a2) présentent en outre également des motifs imidazole, de préférence de telle sorte que les motifs polyoxyalkylène des composés organiques (a2) sont terminés au moins partiellement par un groupe imidazole.

8. Dispersion selon l'une ou plusieurs des revendications précédentes, **caractérisée en ce que** l'ensemble des composés organiques comportant une masse molaire moyenne en poids supérieure à 500 g/mol dans le constituant particulaire (a) présentent un indice d'amine, déterminé selon la méthode conformément à la description : page 9, lignes 16 à 23, d'au moins 25 mg KOH/g, en particulier d'au moins 40 mg KOH/g, mais de préférence de moins de 125 mg KOH/g, en particulier de moins de 80 mg KOH/g.

9. Dispersion selon l'une ou plusieurs des revendications précédentes, **caractérisée en ce que** l'ensemble des composés organiques comportant une masse molaire moyenne en poids supérieure à 500 g/mol dans le composant particulaire (a) et par rapport à celui-ci sont d'au moins 3 % en poids, de préférence d'au moins 6 % en poids, mais de préférence ne dépassent pas 15 % en poids.

10. Dispersion selon l'une ou plusieurs des revendications précédentes,
**caractérisée en ce que** l'épaississant selon le composant (b) est choisi parmi les résines d'urée-uréthane, de préférence parmi les résines d'urée-uréthane qui présentent un indice d'amine [déterminé selon la méthode conformément à la description : page 9, lignes 16 à 23] de moins de 8 mg KOH/g, en particulier de moins de 5 mg KOH/g, de manière tout particulièrement préférée de moins de 2 mg KOH/g.

11. Dispersion selon l'une ou plusieurs des revendications précédentes,
**caractérisée en ce que** la proportion d'épaississants conformément au composant (b) est d'au moins 0,5 % en poids, dans laquelle la proportion totale de composés organiques comportant une masse molaire moyenne en poids supérieure à 500 g/mol dans le constituant non particulaire ne dépasse de préférence pas 4 % en poids.

12. Dispersion selon l'une ou plusieurs des revendications précédentes,
**caractérisée en ce que** le pH de la dispersion est supérieur à 7,2, de préférence supérieur à 8,0, mais de préférence inférieur à 10,0, en particulier inférieur à 9,0.

13. Dispersion selon l'une ou plusieurs des revendications précédentes,
**caractérisée en ce que** la viscosité dynamique maximale de la dispersion à une température de 25 °C dans la plage de taux de cisaillement allant de 0,001 à 0,25 seconde réciproque est d'au moins 1 000 Pa s, mais est de préférence inférieure à 5 000 Pa s.

14. Procédé pour le prétraitement de protection contre la corrosion d'un matériau métallique choisi parmi zinc, fer ou aluminium ou d'un composant qui est composé au moins partiellement de tels matériaux métalliques, dans lequel le matériau métallique ou le composant est soumis, dans des étapes de procédé successives, d'abord à une activation (i) et ensuite à une phosphatation (ii), en particulier à une phosphatation au zinc, dans lequel l'activation dans l'étape de procédé (i) est effectuée par la mise en contact du matériau métallique ou du composant avec une solution colloïdale aqueuse qui peut être obtenue en tant que dispersion aqueuse diluée d'un facteur 20 à 100 000 selon l'une ou plusieurs des revendications précédentes 1 à 13.

15. Procédé selon la revendication 14, **caractérisé en ce que** des composants sont prétraités en série, lesquels sont fabriqués au moins partiellement à partir des matériaux zinc et aluminium, et
l'activation dans l'étape de procédé (i)
- est effectuée par la mise en contact avec une solution colloïdale aqueuse préparée par dilution d'une dispersion aqueuse selon l'une ou plusieurs des revendications précédentes 1 à 13, dont l'ensemble des composés inorganiques particulaires (a1) sont composés au moins en partie de phosphates, de préférence au moins en partie d'hopéite, de phosphophyllite, de scholzite et/ou d'huréaulite, et
la phosphatation dans l'étape de procédé (ii)
- est effectuée par la mise en contact avec une composition aqueuse acide contenant 5 à 50 g/kg de phosphates dissous dans l'eau, calculés en tant que PO₄, 0,3 à 3 g/kg d'ions zinc ainsi qu'une quantité de fluorure libre,
dans lequel le quotient de la concentration de phosphates dans le constituant particulaire inorganique de la solution colloïdale aqueuse de l'activation en mmol/kg, par rapport aux PO₄, par rapport à la somme de la concentration de fluorure libre et de la concentration de silicium, respectivement dans la composition aqueuse acide de la phosphatation et respectivement en mmol/kg, est supérieur à 0,2.
